# FASCICULE DE BREVET EUROPEEN

(11) **EP 3 178 991 B1**
(45) Date de publication et mention de la délivrance du brevet: **17.10.2018**
(21) Numéro de dépôt: 16201991.3
(22) Date de dépôt: 02.12.2016
(51) Int. Cl.: E01B 11/54

(54) **JOINT ISOLANT DE RAIL**
ISOLIERSTOSS
INSULATING RAIL GASKET

(30) Priorité: 10.12.2015 FR 1562159
(43) Date de publication de la demande: 14.06.2017
(73) Titulaire: SNCF RESEAU, 93418 La Plaine Saint-Denis CEDEX (FR); Université Lille 1 - Sciences Et Technologies, 59650 Villeneuve D'ascq Cedex (FR)
(72) Inventeur: NAJI, Kaoutar, 59800 LILLE (FR); AVETTAND-FENOEL, Marie-Noëlle, 59000 LILLE (FR); TAILLARD, Roland, 59510 FOREST SUR MARQUE (FR); LAURANS, Emmanuel, 77360 VAIRES SUR MARNE (FR)
(74) Mandataire: Gevers & Orès

(56) Documents cités:
- FR-A1- 2 997 102
- US-A- 3 727 838
- DATABASE WPI Week 201111 Thomson Scientific, London, GB; AN 2011-B04011 XP002759843, & RU 91 075 U1 (SCI TECH CENT INFORMATION TECHNOLOGIES) 27 janvier 2010 (2010-01-27)

## Description

### 1. Domaine technique de l'invention

L'invention concerne un joint isolant de rail. L'invention concerne également une voie ferrée comprenant un tel joint isolant de rail.

### 2. Arrière-plan technologique

De nombreuses voies du Réseau Ferré National (RFN) français sont divisées en portions équipées d'un système de découpage électrique. Chaque portion de la voie ferrée comporte un circuit électrique, dit circuit de voie, mettant en oeuvre un courant électrique de fréquence donnée circulant dans la voie ferrée, c'est-à-dire dans les files de rails composant la voie ferrée. Ce signal électrique est utilisé notamment pour détecter la présence ou non d'un train dans la portion de voie et pour déceler des ruptures au niveau des rails composant cette portion. Ce signal électrique permet également le déclenchement de signaux nécessaires à la sécurité du trafic.

Pour empêcher les interférences venant des portions de voie adjacentes et pouvant fausser la mesure et la surveillance d'une grandeur électrique, chaque portion de voie est isolée électriquement des portions de voies adjacentes par des joints isolants, dits joints isolants de rail.

La configuration de ces joints varie selon le type de voie ferrée. Sur les voies ferrées classiques, chaque joint isolant de rail est réalisé en coupant physiquement une file de rails et en comblant la partie découpée par une partie isolante insérée entre les deux abouts de rail. Plus précisément, un joint isolant de rail est disposé dans chaque file de rail, à chaque extrémité d'une portion de voie ferrée.

US-A-3727838 divulgue un joint isolant de rail selon le préambule de la revendication 1. Les joints isolants de rail utilisés actuellement au niveau des lignes classiques sont constitués d'une partie isolante à base de polymère. L'ensemble est maintenu rigide par un assemblage éclissé isolé électriquement du rail par des intercalaires et des canons isolants.

Cependant, les joints isolants actuels présentent des inconvénients majeurs.

D'une part, le joint de rail peut, au fil de son utilisation, perdre ses propriétés isolantes ce qui entraîne un court-circuit dans le circuit de voie. La perte des propriétés isolantes du joint de rail intervient typiquement lorsque deux abouts de rails de part et d'autre d'un joint de rail fluent et viennent se toucher en recouvrant la partie isolante en polymère. On parle alors de matage des abouts de rails. La perte des propriétés isolantes peut également intervenir lorsque des paillettes i.e. des débris métalliques viennent recouvrir le joint isolant.

D'autre part, les joints isolants de rail doivent supporter une charge de 10 à 11,5 tonnes par roue statique. A cause de la différence notable des propriétés mécaniques des polymères de la partie isolante et des aciers à rails, des efforts dynamiques très importants sont générés lors des passages des trains sur les joints isolants de rail. Ceci crée des forces d'impact qui accélèrent l'endommagement de ces joints isolants de rail.

Par ailleurs, de par l'architecture actuelle des joints isolants de rail, une chute de dureté conséquente et abrupte est notée au niveau de la partie isolante, ce qui est préjudiciable à la tenue mécanique du joint.

Pour l'ensemble de ces raisons, les joints isolants de rail font partie des installations sensibles puisque leur défaillance peut être à l'origine d'incidents responsables d'une irrégularité du trafic, de retards conséquents, mais aussi de dommages économiques notables qui comprennent les coûts liés aux retards des trains et ceux liés à la maintenance des voies.

### 3. Objectifs de l'invention

L'invention vise à pallier au moins certains des inconvénients connus des joints isolants de rail.

En particulier, l'invention vise à fournir, dans au moins un mode de réalisation de l'invention, un joint isolant de rail avec une durée de vie et une fiabilité améliorées.

L'invention vise aussi à fournir, dans au moins un des modes de réalisation de l'invention, un joint isolant de rail permettant de limiter le phénomène de discontinuité mécanique des lignes des rails.

L'invention vise aussi à fournir, dans au moins un mode de réalisation, un joint isolant de rail permettant d'éviter le matage des abouts de rails.

L'invention vise aussi à fournir, dans au moins un mode de réalisation de l'invention, un joint isolant de rail permettant de minimiser les coûts de maintenance.

### 4. Exposé de l'invention

Pour ce faire, l'invention concerne un joint isolant de rail destiné à être agencé entre deux rails consécutifs qui s'étendent le long d'une direction longitudinale et à être pris en sandwich entre lesdits deux rails, comprenant une partie isolante, la partie isolante comprenant :
- au moins une portion, dite portion centrale, en un matériau composite à matrice métallique et à renforts en céramique et
- au moins deux couches en céramique prenant en sandwich chaque portion centrale.

Par « pris en sandwich », on entend dans le contexte de l'invention pris en sandwich selon la direction longitudinale du rail.

Par « isolant », on entend dans le contexte de l'invention isolant électriquement. De même, lorsqu'il est fait référence à « l'isolation », il s'agit d'isolation électrique.

Les couches en céramique assurent le caractère d'isolant électrique de la partie isolante du joint isolant de rail. Un composite à matrice métallique assure une résistance mécanique bien supérieure à celle des composites à matrice organique. De plus, la portion centrale étant en matériau composite à matrice métallique, elle possède des propriétés mécaniques, en particulier une dureté, proches de celles des rails.

Selon un mode de réalisation préféré, le joint isolant peut comprendre deux couches en céramique prenant en sandwich une portion centrale. Selon un autre mode de réalisation, le joint isolant peut comprendre au moins deux couches en céramique de sorte que deux couches en céramique prennent en sandwich chaque portion centrale.

De préférence, le joint isolant de rail comprend deux couches en céramique prenant en sandwich chaque portion centrale.

De préférence, le joint isolant de rail comprend une unique portion centrale.

Selon un mode de réalisation préféré, le joint isolant de rail comprend deux parties, dites parties gradées, prenant en sandwich la partie isolante, les dites parties gradées étant en un matériau composite à matrice métallique et à renforts en céramique et dont la fraction volumique en céramique diminue depuis la zone proximale de la partie isolante jusqu'à la zone distale de la partie isolante. Les parties gradées sont destinées à être reliées au rail. Les parties gradées sont à matrice métallique. Elles possèdent donc des propriétés mécaniques, en particulier une dureté, proches de celles de l'acier à rail. Leur résistivité électrique est également gradée et augmente à proximité de la partie isolante. Du fait de la diminution de la fraction en céramique de la partie gradée depuis la zone proche de la partie isolante jusqu'à la zone proche des rails, la partie gradée permet une évolution progressive des propriétés tant mécaniques qu'électriques du joint isolant jusqu'à arriver à un matériau proche voire identique à celui des rails au niveau de la zone où la partie gradée est destinée à être assemblée au rail.

La matrice métallique de ladite portion centrale et/ou desdites parties gradées peut être en acier ou en fer. De préférence, la matrice métallique de ladite portion centrale et/ou desdites parties gradées est dans le même métal que les rails entre lesquels le joint isolant de rail est destiné à être agencé. Cette similitude de matière permet d'améliorer la continuité de propriétés mécaniques entre le joint isolant et les rails. De préférence, la matrice métallique est en acier.

Les renforts de ladite portion centrale et/ou desdites parties gradées peuvent être en céramique de type oxyde, de type non oxyde ou un mélange des deux. De préférence, les renforts de ladite portion centrale et/ou desdites parties gradées sont en céramique de type oxyde. La céramique des renforts de ladite portion centrale et/ou desdites parties gradées peut, par exemple, être choisie dans le groupe constitué d'oxyde d'aluminium, d'oxyde de zirconium, d'oxyde de magnésium et des mélanges de ceux-ci. Plus préférablement, la céramique des renforts de ladite portion centrale et/ou desdites parties gradées est un oxyde de zirconium, encore plus préférablement un oxyde de zirconium stabilisé par l'oxyde d'yttrium. L'oxyde de zirconium ou la zircone est préféré car il est la céramique qui possède le coefficient d'expansion thermique le plus proche de celui des rails. L'oxyde d'yttrium est utilisé pour stabiliser l'oxyde zirconium. De préférence, les renforts de ladite portion centrale et/ou desdites parties gradées sont sous forme de particules.

La fraction volumique en céramique du matériau composite de la portion centrale est comprise entre 35% et 45%. De préférence, la fraction volumique en céramique du matériau composite de la portion centrale est de 40%.

Selon un mode de réalisation préféré, les renforts en céramique de ladite portion centrale et desdites parties gradées sont de même nature afin d'assurer une évolution progressive des propriétés mécaniques des parties gradées à la portion centrale.

De même, selon un mode de réalisation préféré, les couches en céramique de la partie isolante peuvent être en céramique de type oxyde, de type non oxyde ou un mélange des deux. De préférence, chaque couche en céramique de la partie isolante est en céramique de type oxyde. De préférence, elle est choisie dans le groupe constitué d'oxyde d'aluminium, d'oxyde de zirconium, d'oxyde de magnésium et des mélanges de ceux-ci, plus préférablement de l'oxyde de zirconium, encore plus préférablement un oxyde de zirconium stabilisé par l'oxyde d'yttrium. Selon un mode de réalisation préféré, la céramique de chaque couche en céramique de la partie isolante est la même céramique que celle de la portion centrale et/ou desdites parties gradées.

Un plan, dit plan transversal, est un plan qui est perpendiculaire à la direction longitudinale des rails.

Le plan, dit plan horizontal, est le plan sur lequel est posé le rail.

La direction, dite direction verticale, est la direction qui est perpendiculaire au plan horizontal.

La direction, dite direction horizontale, est la direction qui est perpendiculaire à la direction longitudinale et à la direction verticale.

Selon un mode de réalisation, au moins une couche en céramique s'étend dans un plan transversal perpendiculaire à la direction longitudinale une fois le joint isolant de rail agencé entre les rails consécutifs. De préférence, chaque couche en céramique s'étend dans un plan transversal, une fois le joint isolant de rail inséré entre les rails consécutifs.

Selon un autre mode de réalisation, au moins une couche en céramique s'étend dans un plan principal qui est incliné d'un angle prédéterminé par rapport à un plan, dit plan transversal, une fois le joint isolant de rail agencé entre les rails consécutifs. Le plan principal d'au moins une couche en céramique peut donc être pivoté d'un angle prédéterminé par rapport à la direction verticale et/ou par rapport à la direction horizontale. Ce mode de réalisation permet d'améliorer les propriétés mécaniques des joints isolants de rail selon l'invention. Chaque couche en céramique peut s'étendre dans un plan principal qui est incliné d'un angle prédéterminé par rapport à un plan transversal. L'angle prédéterminé peut être un angle positif ou négatif. Les plans principaux des couches en céramique prenant en sandwich une même portion centrale peuvent être inclinés selon un même angle prédéterminé. Les plans principaux des couches prenant en sandwich une même portion centrale peuvent également être inclinés selon des angles prédéterminés différents, de préférence des angles prédéterminés opposés. Selon une variante de ce mode de réalisation, le plan principal d'au moins une couche en céramique est pivoté d'un angle prédéterminé par rapport à la direction verticale. Selon une autre variante, le plan principal d'au moins une couche en céramique est pivoté par rapport à la direction horizontale.

Selon un mode de réalisation préféré, les couches en céramique de la partie isolante sont très fines. De préférence, leur épaisseur est inférieure ou égale à 1mm. La finesse des couches en céramique permet que leur faible ténacité ne remette pas en cause la durée de vie du joint isolant de rail.

Selon un mode de réalisation préféré, la fraction volumique en céramique de chaque partie gradée diminue depuis la zone proximale de la partie isolante jusqu'à la zone distale de la partie isolante. La diminution de la fraction volumique en céramique des parties gradées depuis la zone proximale de la partie isolante jusqu'à la zone distale de la partie isolante peut être continue ou graduelle. Selon un mode de réalisation, la diminution est graduelle. Dans le cas d'une diminution graduelle, chaque partie gradée peut être constituée de plusieurs sous-parties, chaque sous-partie contenant une fraction volumique de renforts en céramique définie. Ce mode de réalisation est plus facile à réaliser qu'une diminution de la fraction volumique continue. L'épaisseur de chacune des sous-parties, leurs nombres et la fraction volumique des renforts en céramique dans chaque sous-partie peuvent varier. Selon un mode de réalisation préféré, la fraction volumique en céramique de chaque partie gradée au niveau de la zone proximale de la partie isolante est égale à la fraction volumique en céramique de la portion centrale de ladite partie isolante afin d'assurer une continuité de résistance mécanique entre ces deux parties.

De même, selon un mode de réalisation préféré, la fraction volumique en céramique de chaque partie gradée au niveau de la zone distale de la partie isolante est nulle, afin d'assurer une continuité des propriétés mécaniques entre les rails et chaque partie gradée et pour ne pas affecter la microstructure de la partie isolante et de la partie gradée proximale à la partie isolante lors des étapes ultérieures d'assemblage du joint isolant à l'acier à rail.

De préférence, la fraction volumique en céramique de chaque partie gradée est comprise entre 35% et 45% au niveau de la zone proximale de la partie isolante et diminue jusqu'à devenir nulle au niveau de la zone distale de la partie isolante.

Selon un mode de réalisation préféré, ladite portion centrale est brasée à chacune des deux couches en céramique qui la prennent en sandwich. Ce type de liaison permet d'éviter l'utilisation de pièces additionnelles pour l'assemblage. De préférence, la brasure utilisée pour ce brasage est un composite architecturé.

De même, selon un mode de réalisation préféré, la partie isolante est brasée à chacune desdites parties gradées. De préférence, la brasure utilisée pour ce brasage est également un composite architecturé.

L'invention concerne également une file de rails comprenant au moins deux rails et au moins un joint isolant de rail selon l'invention, chaque joint isolant de rail étant pris en sandwich entre deux rails.

Selon un mode de réalisation préféré, chaque joint isolant est relié à un rail, et plus précisément à un about de rail, par soudage. Selon ce mode de réalisation, il n'est pas nécessaire d'utiliser des éclisses pour joindre les joints de rails aux rails.

L'invention concerne, également, une voie ferrée comprenant deux files de rails, chaque file de rail comprenant au moins un joint isolant de rail selon l'invention pris en sandwich entre deux rails consécutifs.

Selon un mode de réalisation préféré, la voie ferrée comprend au moins un couple de joints de rail, chaque couple étant disposé l'un en regard de l'autre sur lesdites deux files de rails.

L'invention concerne également un procédé (incluant en fait un ensemble de procédés) de fabrication d'un joint isolant de rail comprenant les étapes de :
- assemblage d'au moins une portion, dite portion centrale, en un matériau composite à matrice métallique et à renfort en céramique avec au moins deux couches en céramique, les au moins deux couches en céramique prenant en sandwich chaque portion centrale, de manière à former une partie isolante,
- assemblage de la partie isolante avec deux parties, dites parties gradées, prenant en sandwich la partie isolante, lesdites parties gradées étant en un matériau composite à matrice métallique et à renfort en céramique et dont la fraction volumique en céramique diminue depuis la zone proximale de la partie isolante jusqu'à la zone distale de la partie isolante.

L'étape d'assemblage de la portion centrale avec les couches en céramique peut être réalisée par brasage.

L'étape d'assemblage de la partie isolante avec les deux parties gradées peut être réalisée par brasage.

L'invention concerne également un procédé d'assemblage d'un joint de rail et d'un rail comprenant l'étape de soudage d'un joint isolant de rail selon l'invention à un about du rail.

Selon un mode de réalisation préféré, l'étape de soudage est une étape de soudage par aluminothermie.

### 5. Liste des figures

D'autres buts, caractéristiques et avantages de l'invention apparaîtront à la lecture de la description suivante donnée à titre uniquement non limitatif et qui se réfère aux figures annexées dans lesquelles :
- la figure 1 est une vue schématique de dessus d'un joint isolant de rail selon un mode de réalisation de l'invention agencé entre deux rails consécutifs,
- la figure 2 est une vue schématique en perspective d'une voie ferrée selon un mode de réalisation de l'invention.

### 6. Description détaillée d'un mode de réalisation de l'invention

Sur les figures, les échelles et les proportions ne sont pas strictement respectées et ce, à des fins d'illustration et de clarté.

La figure 1 représente un joint 1 isolant de rail agencé entre deux rails 2 consécutifs. Les deux rails s'étendent selon une direction longitudinale.

Le joint 1 isolant de rail comprend une partie isolante 3 prise en sandwich entre deux parties gradées 7 selon la direction longitudinale. La partie isolante 3 et les parties gradées 7 sont brasées formant ainsi une brasure 6.

La partie isolante 3 comprend une portion centrale 4 brasée à deux couches 5 en céramique qui la prennent en sandwich selon la direction longitudinale.

La portion centrale 4 est située au centre de la partie isolante 3. Elle est également située au centre du joint 1 isolant de rail.

La portion centrale 4 est en matériau composite à matrice métallique et à renforts en céramique. La matrice métallique est de l'acier. Les renforts en céramique sont constitués de particules d'oxyde de zirconium stabilisé par de l'oxyde d'yttrium. La fraction volumique en céramique de la portion centrale 4 est de 40%.

Les couches 5 en céramique sont également en oxyde de zirconium stabilisé par de l'oxyde d'yttrium.

Les couches 5 en céramique de la partie isolante 3 sont reliées aux parties gradées 7. La liaison des couches en céramique aux parties gradées 7 est réalisée par brasage.

Les parties gradées 7 qui encadrent la partie isolante 3 sont de mêmes dimensions.

Les parties gradées 7 sont en matériau composite à matrice métallique et à renforts 8 en céramique. La matrice métallique est de l'acier. Les renforts 8 en céramique sont constitués de particules d'oxyde de zirconium stabilisé par de l'oxyde d'yttrium.

La fraction volumique en céramique de chaque partie gradée est de 40% au niveau de la zone proximale de la partie isolante 3. Cette fraction volumique diminue progressivement de cette zone proximale à la zone distale de la partie isolante 3 jusqu'à devenir nulle au niveau de la zone distale de la partie isolante 3. La fraction volumique en céramique au niveau de la zone des parties gradées 7 en contact avec les abouts des rails 2 est donc nulle.

Chaque partie gradée 7 est reliée à un rail 2 par soudage.

La figure 2 représente une voie ferrée. La voie ferrée comprend deux files 9 de rails. Chaque file 9 de rail comprend un joint 1 isolant de rail tel que décrit précédemment. Les joints 1 isolants de rail sont situés en regard l'un de l'autre.

## Revendications

1. Joint (1) isolant de rail destiné à être agencé entre deux rails (2) consécutifs qui s'étendent le long d'une direction longitudinale et à être pris en sandwich entre lesdits deux rails, ledit joint (1) comprenant une partie isolante (3), la partie isolante (3) comprenant:
- au moins une portion, dite portion centrale (4), et
- au moins deux couches (5) en céramique prenant en sandwich chaque portion centrale (4), **caractérisé en ce que** ladite portion centrale (4) est en un matériau composite à matrice métallique et à renforts en céramique.

2. Joint (1) isolant de rail selon la revendication 1 **caractérisé en ce qu'**il comprend deux parties, dites parties gradées (7), prenant en sandwich la partie isolante (3), lesdites parties gradées (7) étant en un matériau composite à matrice métallique et à renforts (8) en céramique et dont la fraction volumique en céramique diminue depuis la zone proximale de la partie isolante (3) jusqu'à la zone distale de la partie isolante (3).

3. Joint (1) isolant de rail selon la revendication 2 **caractérisé en ce que** la diminution de la fraction volumique en céramique des parties gradées depuis la zone proximale de la partie isolante jusqu'à la zone distale de la partie isolante est graduelle.

4. Joint (1) isolant de rail selon la revendication 2 ou 3 **caractérisé en ce que** la matrice métallique de ladite portion centrale (4) et/ou desdites parties gradées (7) est en acier ou en fer.

5. Joint (1) isolant de rail selon l'une quelconque des revendications 2 à 4 **caractérisé en ce que** la fraction volumique en céramique de chaque partie gradée au niveau de la zone proximale de la partie isolante (3) est sensiblement égale à la fraction volumique en céramique de la portion centrale (4) de ladite partie isolante (3).

6. Joint (1) isolant de rail selon l'une quelconque des revendications 2 à 5 **caractérisé en ce que** la fraction volumique en céramique de chaque partie gradée au niveau la zone distale de la partie isolante (3) est nulle.

7. Joint (1) isolant de rail selon l'une quelconque des revendications 2 à 6 **caractérisé en ce que** la partie isolante (3) est brasée à chacune desdites parties gradées (7).

8. Joint (1) isolant de rail selon l'une quelconque des revendications 1 à 7 **caractérisé en ce que** ladite portion centrale (4) est brasée à chacune des deux couches (5) en céramique qui la prennent en sandwich.

9. Joint (1) isolant de rail selon l'une quelconque des revendications 1 à 8 **caractérisé en ce qu'**au moins une couche en céramique s'étend dans un plan principal qui est incliné d'un angle prédéterminé par rapport à un plan, dit plan transversal, perpendiculaire à la direction longitudinale, une fois le joint isolant de rail agencé entre les rails consécutifs.

10. File (9) de rails comprenant au moins deux rails (2) et au moins un joint (1) isolant de rail tel que défini selon l'une quelconque des revendications 1 à 9, chaque joint (1) isolant étant pris en sandwich entre deux rails (2).

11. Voie ferrée comprenant deux files (9) de rails, chaque file (9) de rail comprenant au moins un joint (1) isolant de rail tel que défini selon l'une quelconque des revendications 1 à 9 pris en sandwich entre deux rails (2) consécutifs.

12. Procédé de fabrication d'un joint (1) isolant de rail comprenant les étapes de :
- assemblage d'au moins une portion, dite portion centrale (4), en un matériau composite à matrice métallique et à renforts en céramique avec au moins deux couches (5) en céramique, les au moins deux couches en céramique prenant en sandwich chaque portion centrale (4), de manière à former une partie isolante (3),
- assemblage de la partie isolante (3) avec deux parties, dites parties gradées (7), prenant en sandwich la partie isolante (3), lesdites parties gradées (7) étant en un matériau composite à matrice métallique et à renforts (8) en céramique et dont la fraction volumique en céramique diminue depuis la zone proximale de la partie isolante (3) jusqu'à la zone distale de la partie isolante (3).

13. Procédé d'assemblage d'un joint (1) de rail et d'un rail (2) comprenant l'étape de soudage d'un joint (1) isolant de rail tel que défini selon l'une quelconque des revendications 1 à 9 à un about du rail (2).

## Patentansprüche

1. Isolierender Schienenstoß (1), der dazu vorgesehen ist, zwischen zwei aufeinanderfolgenden Schienen (2) angeordnet zu werden, die sich entlang einer Längsrichtung erstrecken, und dazu, sandwichartig zwischen den zwei Schienen eingefasst zu werden, wobei der Stoß (1) einen isolierenden Teil (3) umfasst, wobei der isolierende Teil (3) umfasst:
- mindestens einen Mittelabschnitt (4) genannten Abschnitt, und
- mindestens zwei Schichten (5) aus Keramik, die jeden Mittelabschnitt (4) sandwichartig einfassen, **dadurch gekennzeichnet, dass** der Mittelabschnitt (4) aus einem Verbundmaterial mit metallischer Matrix und mit Verstärkungen aus Keramik ist.

2. Isolierender Schienenstoß (1) nach Anspruch 1, **dadurch gekennzeichnet, dass** er zwei gradierte Teile (7) genannte Teile umfasst, die den isolierenden Teil (3) sandwichartig einfassen, wobei die gradierten Teile (7) aus einem Verbundmaterial mit metallischer Matrix und mit Verstärkungen (8) aus Keramik sind, und dessen Volumenanteil an Keramik ab der proximalen Zone des isolierenden Teils (3) bis zur distalen Zone des isolierenden Teils (3) abnimmt.

3. Isolierender Schienenstoß (1) nach Anspruch 2, **dadurch gekennzeichnet, dass** die Abnahme des Volumenanteils an Keramik der gradierten Teile ab der proximalen Zone des isolierenden Teils bis zur distalen Zone des isolierenden Teils graduell ist.

4. Isolierender Schienenstoß (1) nach Anspruch 2 oder 3, **dadurch gekennzeichnet, dass** die metallische Matrix des Mittelabschnitts (4) und/oder der gradierten Teile (7) aus Stahl oder aus Eisen ist.

5. Isolierender Schienenstoß (1) nach einem der Ansprüche 2 bis 4, **dadurch gekennzeichnet, dass** der Volumenanteil an Keramik jedes gradierten Teils im Bereich der proximalen Zone des isolierenden Teils (3) im Wesentlichen gleich dem Volumenanteil an Keramik des Mittelabschnitts (4) des isolierenden Teils (3) ist.

6. Isolierender Schienenstoß (1) nach einem der Ansprüche 2 bis 5, **dadurch gekennzeichnet, dass** der Volumenanteil an Keramik jedes gradierten Teils im Bereich der distalen Zone des isolierenden Teils (3) null ist.

7. Isolierender Schienenstoß (1) nach einem der Ansprüche 2 bis 6, **dadurch gekennzeichnet, dass** der isolierende Teil (3) an jeden der gradierten Teile (7) angelötet ist.

8. Isolierender Schienenstoß (1) nach einem der Ansprüche 1 bis 7, **dadurch gekennzeichnet, dass** der Mittelabschnitt (4) an jede der zwei Schichten (5) aus Keramik, die denselben sandwichartig einfassen, angelötet ist.

9. Isolierender Schienenstoß (1) nach einem der Ansprüche 1 bis 8, **dadurch gekennzeichnet, dass** sich mindestens eine Schicht aus Keramik in einer Hauptebene erstreckt, die in Bezug auf eine Querebene genannte, zur Längsrichtung senkrechte Ebene um einen vorbestimmten Winkel geneigt ist, sobald der isolierende Schienenstoß zwischen den aufeinanderfolgenden Schienen angeordnet ist.

10. Schienenstrang (9), der mindestens zwei Schienen (2) und mindestens einen isolierenden Schienenstoß (1) nach einem der Ansprüche 1 bis 9 umfasst, wobei jeder isolierende stoß (1) sandwichartig zwischen zwei Schienen (2) eingefasst ist.

11. Bahngleis, das zwei Schienenstränge (9) umfasst, wobei jeder Schienenstrang (9) mindestens einen isolierenden Schienenstoß (1) nach einem der Ansprüche 1 bis 9 umfasst, der sandwichartig zwischen zwei aufeinanderfolgenden Schienen (2) eingefasst ist.

12. Verfahren zur Herstellung eines isolierenden Schienenstoßes (1), umfassend die Schritte des:
- Verbindens von mindestens einem Mittelabschnitt (4) genannten Abschnitt aus einem Verbundmaterial mit metallischer Matrix und mit Verstärkungen aus Keramik, mit mindestens zwei Schichten (5) aus Keramik, wobei die mindestens zwei Schichten aus Keramik jeden Mittelabschnitt (4) sandwichartig einfassen, sodass ein isolierender Teil (3) gebildet wird,
- Verbindens des isolierenden Teils (3) mit zwei gradierte Teile (7) genannten Teilen, die den isolierenden Teil (3) sandwichartig einfassen, wobei die gradierten Teile (7) aus einem Verbundmaterial mit metallischer Matrix und mit Verstärkungen (8) aus Keramik sind, und dessen Volumenanteil an Keramik ab der proximalen Zone des isolierenden Teils (3) bis zur distalen Zone des isolierenden Teils (3) abnimmt.

13. Verfahren zum Verbinden eines Schienenstoßes (1) und einer Schiene (2), umfassend den Schritt des Schweißens eines isolierenden Schienenstoßes (1) nach einem der Ansprüche 1 bis 9 an eine Stirnfläche der Schiene (2).

## Claims

1. Insulated rail joint (1) intended to be arranged between two consecutive rails (2) which extend along a longitudinal direction and to be sandwiched between said two rails, said joint (1) comprising an insulated part (3), the insulated part (3) comprising:
- at least one portion, referred to as central portion (4), and
- at least two ceramic layers (5) sandwiching each central portion (4), **characterised in that** said central portion (4) is made of a composite material with a metal matrix and ceramic reinforcements.

2. Insulated rail joint (1) according to claim 1, **characterised in that** it comprises two parts, referred to as graded parts (7), sandwiching the insulated part (3), said graded parts (7) being made of a composite material with a metal matrix and ceramic reinforcements (8) and of which the ceramic volume fraction decreases from the proximal zone of the insulated part (3) until the distal zone of the insulated part (3).

3. Insulated rail joint (1) according to claim 2, **characterised in that** the decrease of the ceramic volume fraction of the graded parts from the proximal zone of the insulated part until the distal zone of the insulated part is gradual.

4. Insulated rail joint (1) according to claim 2 or 3, **characterised in that** the metal matrix of said central portion (4) and/or said graded parts (7) is made of steel or iron.

5. Insulated rail joint (1) according to any one of claims 2 to 4, **characterised in that** the ceramic volume fraction of each graded part at the level of the proximal zone of the insulated part (3) is substantially equal to the ceramic volume fraction of the central portion (4) of said insulated part (3).

6. Insulated rail joint (1) according to any one of claims 2 to 5, **characterised in that** the ceramic volume fraction of each graded part at the level of the distal zone of the insulated part (3) is zero.

7. Insulated rail joint (1) according to any one of claims 2 to 6, **characterised in that** the insulated part (3) is brazed to each one of said graded parts (7).

8. Insulated rail joint (1) according to any one of claims 1 to 7, **characterised in that** said central portion (4) is brazed to each one of the two ceramic layers (5) which sandwich it.

9. Insulated rail joint (1) according to any one of claims 1 to 8, **characterised in that** at least one ceramic layer extends in a main plane which is tilted from a predetermined angle with respect to a plane, referred to as transverse plane, perpendicular to the longitudinal direction, once the insulated rail joint is arranged between consecutive rails.

10. Rail line (9) comprising at least two rails (2) and at least one insulated rail joint (1) such as defined according to any one of claims 1 to 9, each insulated joint (1) being sandwiched between two rails (2).

11. Railway comprising two rail lines (9), each rail line (9) comprising at least one insulated rail joint (1) such as defined according to any one of claims 1 to 9, sandwiched between two consecutive rails (2).

12. Method for producing an insulated rail joint (1) comprising steps of:
- assembling at least one portion, referred to as central portion (4), made of a composite material with a metal matrix and with ceramic reinforcements, with at least two ceramic layers (5), the at least two ceramic layers sandwiching each central portion (4), so as to form an insulated part (3),
- assembling the insulated part (3) with two parts, referred to as graded parts (7), sandwiching the insulated part (3), said graded parts (7) being made of a composite material with a metal matrix and with ceramic reinforcements (8) and of which the ceramic volume fraction decreases from the proximal zone of the insulated part (3) until the distal zone of the insulated part (3).

13. Method for assembling a rail joint (1) and a rail (2) comprising the step of welding an insulated rail joint (1) such as defined according to any one of claims 1 to 9 to a rail end (2).
